# EUROPÄISCHE PATENTSCHRIFT

(11) **EP 0 362 141 B1**
(45) Veröffentlichungstag und Bekanntmachung des Hinweises auf die Patenterteilung: **15.11.1995**
(21) Anmeldenummer: 89810718.0
(22) Anmeldetag: 21.09.1989
(51) Int. Cl.: H01B 1/12, C08K 5/48, C08K 5/45

(54) **Elektrisch leitendes Trägermaterial und Polymerfilme und Verfahren zu deren Herstellung**
Electrically conductive support and polymer films, and process for manufacturing the same
Support électriquement conducteur et films polymères et leur procédé de fabrication

(30) Priorität: 30.09.1988 CH 3647/88
(43) Veröffentlichungstag der Anmeldung: 04.04.1990
(73) Patentinhaber: CIBA-GEIGY AG, 4002 Basel (CH)
(72) Erfinder: Finter, Jürgen, Dr., D-7800 Freiburg (DE); Hilti, Bruno, Dr., CH-4054 Basel (CH); Mayer, Carl W., Dr., CH-4125 Riehen (CH); Minder, Ernst, CH-4450 Sissach (CH)

(56) Entgegenhaltungen:
- EP-A- 0 109 360
- EP-A- 0 153 905
- EP-A- 0 285 564
- DE-A- 3 005 849
- US-A- 3 403 165
- US-A- 4 384 025
- Pure and Applied Chemistry, Bd. 56, No. 3, 1984, M. Kryszewski et al., "Structure and electrical properties of polymers with amorphous and crystalline dopants", S. 355-368

## Beschreibung

Die Erfindung betrifft ein Trägermaterial aus einem Substrat, das -auf mindestens einer Oberfläche mit einem Nadelnetzwerk aus Kristallnadeln eines Charge-Transfer-Komplexes (CT-Komplex) aus einem Tetrathio-, Tetraseleno- oder Tetratelluronaphthalin oder -tetracen und einem Halogen beschichtet ist; Polymerfilme, in denen ein solches Nadelnetzwerk in einer Oberfläche eingebettet ist; Verfahren zur Herstellung dieser Materialien und deren Verwendung als elektrische Leiter.

J.C. Stark et al. beschreiben in Organometallics, 3, 5. 732 - 735 (1984), peri-dichalkogenierte Polyacene, von denen bestimmte Salze eine hohe elektrische Leitfähigkeit besitzen. In US-PS 4 384 025, US-PS 4 522 754, DE-OS 3 510 092, DE-OS 3 635 124 und EP-A-0 153 905 sind solche Halogenide beschrieben. Diese Halogenide weisen im allgemeinen einen Schmelzpunkt über 300°C auf. Ferner sind sie in organischen Lösungsmitteln praktisch unlöslich. Wegen dieser Eigenschaften können die Halogenide nur in Form von Pulvern in Polymere eingearbeitet oder auf Substrate aufgebracht werden. Solche Polymerzusammensetzungen bzw. beschichteten Substrate weisen nur eine geringe elektrische Leitfähigkeit auf, da die leitenden Teilchen in der Polymermatrix isoliert sind bzw. die Schicht auf einem Substrat viele Kontaktstellen aufweist, die den Widerstand erhöhen.

Ein Gegenstand der Erfindung ist ein Trägermaterial, das auf mindestens einer der Oberflächen eines Substrats mit einem Nadelnetzwerk eines CT-Komplexes (Donor)(Halogen)ₓ, worin x 0,3 < x < 0,9 ist, und
a) Donor eine Verbindung der Formel I oder Ia oder Mischungen davon darstellt, worin X für S, Se oder Te steht, R¹, R², R³ und R⁴ unabhängig voneinander ein Wasserstoffatom oder Cl bedeuten oder R¹ und R² sowie R³ und R⁴ zusammen je oder R¹, R², R³ und R⁴ je Phenylthio, 4-Methyl- oder 4-Methoxyphenylthio oder 4-Pyridylthio darstellen, R⁵, R⁶ , R⁷ und R⁸ unabhängig voneinander H oder F bedeuten, R⁵ für CH₃ und R⁶ , R⁷ und R⁸ für H oder R⁵, R⁶ , R⁷ und R⁸ für CH₃ stehen, R⁵ und R⁶ für CH₃ oder Cl und R⁷ und R⁸ für H stehen oder R⁵ und R⁶ für H, R⁷ für -COR⁹ und R⁸ für H oder -COR⁹, oder R⁵ und R⁶ für H und R⁷ und R⁸ zusammen für -CO-O-CO oder -CO-NR¹⁰-CO- stehen, worin R⁹ Halogen, -OH, -NH₂, oder den Rest eines Alkohols, primären oder sekundären Amins darstellt, oder -OM ist, wobei M ein Kation bedeutet, und R¹⁰ H oder der um die NH₂-Gruppe verminderte Rest eines primären Amins ist, und
b) Halogen für Cl, Br oder I steht, beschichtet ist.

Einige Verbindungen der Komponente a) und ihre Herstellung sind in den zuvor erwähnten Publikationen beschrieben. Bevorzugte Verbindungen der Komponente a) sind Tetrathiotetracen, Tetraselenotetracen, 2-Fluor- oder 2,3-Difluortetraselenotetracen. Bevorzugte Mischungen sind solche aus Verbindungen der Formeln I und Ia, wobei die Verbindung der Formel I besonders 2,3,6,7-Tetrathiophenyl-tetrathionaphthalin ist. Besonders bevorzugt stellt Komponente a) Tetraselenotetracen dar.

Die neuen Verbindungen der Formeln II oder IIa
worin R¹⁵ und R¹⁶ je Phenylthio, 4-Methyl- oder 4-Methoxyphenylthio oder 4-Pyridylthio oder worin R¹⁵ und R¹⁶ zusammen
bedeuten, R¹¹ für -CH₃ und R¹², R¹³ und R¹⁴ für H, R¹¹ und R¹² für Cl oder CH₃ und R¹³ und R¹⁴ für H stehen oder R¹¹, R¹², R¹³ und R¹⁴ für -CH₃ oder F stehen, und X S, Se oder Te darstellt, können z.B. wie nachfolgend beschrieben hergestellt werden:

### a) Tetramethylierte Tetracene

Man setzt die bekannten Ausgangsverbindungen 4,5-Dimethylphthalsäureanhydrid und 2,3-Dimethyl-6,7-dihydroxynaphthalin in Gegenwart von B₂O₃ zu 2,3,8,9-Tetramethyl-5,12-dihydroxy-6,11-dioxo-tetracen (A) um. Diese Reaktion und die weitere Chlorierung und Reduktion zum in 5,6,11,12-Stellung tetrachlorierten Produkt sind in der DE-OS 3635124 beschrieben. Die Umsetzung mit Na₂X₂ führt zum entsprechenden tetrachalkogenierten Tetracen. In einer Variante kann das 2,3,8,9-Tetramethyl-5,5,6,11,12,12-hexachlordihydrotetracen (das bei der Chlorierung mit PCl₅/POCl₃ erhalten wird) mit 1 Val Na₂Se₂ und 2 Val Na₂Se direkt zum entsprechenden Tetraselenotetracen umgesetzt werden. Die Verbindung A kann auch mit Dimethylsulfat zum 5,12-Dimethoxyderivat alkyliert werden [vgl. Chem. Pharm. Bull. 20(4), 827 (1972)]. Die Umsetzung dieses Derivates mit P₄S₁₀ in Tetrahydrofuran, die nachfolgene Oxidation mit Br₂ und anschliessende Reduktion mit TiCl₃ führt zum 2,3,8,9-Tetramethyl-5,6,11,12-tetrathiotetracen.

### b) 2-Methyltetracene

Entsprechend der Vorschrift in Chem. Ber. 64, 1713 (1931) wird 2-Methyl-5,12,dioxo-dihydrotetracen erhalten. Die Reduktion mit Zn in alkalischer Lösung führt zum 2-Methyl-5,12-tetrahydrotetracen, das mit Chloranil zum 2-Methyltetracen dehydriert werden kann. Die Umsetzung mit S (siehe US-PS 3 723 417) ergibt das 2-Methyl-5,6,11,12-tetrathiotetracen. Man kann auch wie in a) beschrieben das 2-Methyl-5,6,11,12-tetrachlortetracen herstellen und mit Na₂X₂ umsetzen.

### c) Tetrafluortetracene

Gemäss der Vorschrift in Chem. Ber 31, 1159 und 1272 (1898) wird durch Kondensation von 2,3-Difluorphthalsäureanhydrid mit Bernsteinsäure und anschliessende Behandlung des Kondensationsproduktes mit Natriumethylat in Ethanol 2,3,8,9-Tetrafluor-5,12-dihydroxy-6,12-dioxo-tetracen (B) erhalten. Die weitere Umsetzung mit PCl₅ und anschliessend mit SnCl₂/CH₃COOH zum 2,3,8,9-Tetrafluor-5,6,11,12-tetrachlortetracen erfolgt analog der Vorschrift in Zhuv. Org. Khim. 15(2), 391 (1979). Die Umsetzung mit Na₂X₂ ergibt die entsprechenden 2,3,8,9-Tetrafluortetrachalkogentetracene. Die Reduktion von Verbindung B mit Al in Cyclohexanol führt zum 2,3,8,9-Tetrafluortetracen, das mit Schwefel [siehe Bull. Soc. Chim. 15, 27 (1948)] zum 2,3,8,9-Tetrafluor-5,6,11,12-tetrathiotetracen reagiert.

### d) Naphthaline

Ausgehend von bekannten (siehe US-PS 3 769 276) 2,3,6,7-Tetrachlortetrachalkogennaphthalinen können durch die Umsetzung mit den Kaliumsalzen von Thiophenol, 4-Methylthiophenol, 4-Methoxythiophenol, 4-Mercaptopyridin, 1,2-Benzodithiol bzw. Pyrazin-2,3-dithiol die entsprechenden 2,3,6,7-substituierten Tetrachalkogennaphthaline erhalten werden.

### e) Dimethyl- und Dichlortetracene

Man verfährt analog wie unter a) beschrieben, setzt aber als Ausgangsverbindungen 4,5-Dimethyl- bzw. 4,5-Dichlorphthalsäureanhydrid mit 6,7-Dihydroxynaphthalin um und chloriert mit PCl₅/POCl₃.

In den Formeln I, Ia, II und IIa stellt X bevorzugt S oder Se dar. R⁹ ist als Halogen besonders Chlor. In dem Rest -OM kann M ein Metall- oder Ammoniumkation sein. Als Metallkation kommen insbesondere solche der Alkali- und Erdalkalimetalle in Frage, z.B. Li^{⊕}, Na^{⊕}, K^{⊕}, Mg^{2⊕}, Ca^{2⊕}, Sr^{2⊕} und Ba^{2⊕}. Ferner sind Zn^{2⊕} und Cd^{2⊕} geeignet. Als Ammoniumkationen kommen z.B. NH₄^{⊕} und primäres, sekundäres, tertiäres oder quaternäres Ammonium in Frage, udie vorzugsweise C₁-C₁₂-Alkyl-, Cyclohexyl-, Cyclopentyl-, Phenyl- oder Benzylgruppen enthalten können. Die Ammoniumkationen können sich auch von 5- oder 6-gliedrigen heterocyclischen Aminen ableiten, z.B. Piperidin, Pyrrol und Morpholin.

Bei R⁹ als Rest eines Alkoholes handelt es sich bevorzugt um C₁-C₆-Alkoxy oder C₂-C₆-Hydroxyalkoxy, Benzyloxy, Phenoxy, Cyclopentyloxy oder Cyclohexyloxy.

R⁹ als Rest eines primären oder sekundären Amins leitet sich bevorzugt von Alkylaminen mit einer bzw. 2 C₁-C₆-Alkylgruppen ab.
R¹⁰ stellt bevorzugt H, C₁-C₁₈-Alkyl, Phenyl oder Benzyl dar.

R¹⁰ enthält als Alkyl bevorzugt 1 bis 12 und besonders 1 bis 6 C-Atome. Beispiele für Alkyl, das linear oder verzweigt sein kann, sind: Methyl, Ethyl, n- oder i-Propyl, n-, i- oder t-Butyl, Pentyl, Hexyl, 2-Ethylhexyl, Heptyl, Octyl, Nonyl, Decyl, Undecyl und Dodecyl. Beispiele für Alkoxy und Hydroxyalkoxy sind: Methoxy, Ethoxy, Propoxy, Butoxy, Pentoxy, Hexoxy, β-Hydroxyetboxy, γ-Hydroxypropoxy, δ-Hydroxybutoxy und ω-Hydroxyhexoxy.

Das Halogen wird mit einer halogenhaltigen organischen Verbindung eingeführt, welche unter Zufuhr von Energie Halogen abspaltet und mit einer Verbindung der Formel I und/oder Ia (Donor) einen Charge-Transferkomplex (Donor)(Halogen)ₓ bildet, wobei 0,3 ≦x< 0,9 ist. Bevorzugt ist 0,3 ≦x< 0,8 und besonders x gleich 0,5 für Halogen gleich Cl und Br und x gleich 0,76 für Halogen gleich I. Bei der Energie kann es sich z.B. um thermische Energie oder Strahlungsenergie handeln.

Thermische Energie bedeutet zum Beispiel eine Temperatur von Raumtemperatur bis 300°C, insbesondere 50 bis 250°C, und ganz besonders 80 - 170°C.

Bei der halogen-, besonders Cl-, Br- oder I-haltigen organischen Verbindung kann es sich um eine halogenierte, gesättigte oder ungesättigte, aliphatische, cycloaliphatische, aliphatisch-heterocyclische, aromatische oder heteroaromatische organische Verbindung handeln, die durch -CN, HO-, =O, C₁-C₄-Alkyl, C₁-C₄-Alkoxy, -CO-C₁-C₄-Alkyl, -COOC₁-C₄-Alkyl substituiert sein kann. Die Halogenverbindungen können einzeln oder in Gemischen eingesetzt werden. Die organische Verbindung ist bevorzugt chloriert, bromiert und/oder iodiert. Die Verbindungen können einfach halogeniert sein, wie z.B. N-bromierte oder N-chlorierte Dicarbonsäureimide. C-halogenierte Verbindungen weisen zweckmässig einen höheren Halogenierungsgrad auf; bevorzugt sind diese Verbindungen zu mindestens 80 % C-halogeniert, besonders C-bromiert und/oder C-chloriert. Verbindungen, deren Halogenatome durch elektronenziehende Gruppen aktiviert sind, sind besonders günstig. Besonders bevorzugt handelt es sich bei der balogenhaltigen Verbindung um perchlorierte C₃-C₅-Alkane, C₃-C₅-Alkene oder organische Verbindungen mit Trichlormethylgruppen.

Beispiele für halogenierte organische Verbindungen sind Tetrabrommethan, Bromoform, Trichlorbrommethan, Hexachlorpropen, Hexachlorcyclopropan, Hexachlorcyclopentadien, Hexachlorethan, Octachlorpropan, n-Octachlorbutan, n-Decachlorbutan, Tetrabromethan, Hexabromethan, Tetrabrom-o-benzochinon, 2,4,4,6-Tetrabrom-2,5-cyclohexadienon, Hexabrombenzol, Chloranil, Hexachloraceton, 1,4,5,6,7,7-Hexachlor-5-norbornen-2,3-dicarbonsäure, 1,2,5,6,9,10-Hexabromcyclododecan, Tetrachlorethylen, Perchlorcyclopentadien, Perchlorbutadien, Dichloracetaldehyd-diethylacetal, 1,4-Dichlor-2-buten, 1,3-Dichlor-2-buten, 3,4-Dichlor-1-buten, Tetrachlorcyclopropen, 1,3-Dichloraceton, 1,4-Bis(trichlormethyl)-benzol, 1,3-Dibrompropan, 1,6-Dibromhexan, 3-Chlorpropionsäureethylester, 2-Chlorpropionsäuremethylester, 2-Chloracrylnitril, Trichloressigsäureethylester, Tris-(trichlormethyl)-triazin, 1,2,3-Trichlorpropan, 1,1,2-Trichlorethan, Chlorameisensäurebutylester, Trichlorethylen, 2,3-Dichlormaleinsäureanhydrid, 1,12-Dibromdodecan, α,α′-Dibrom-p-xylol, α,α′-Dichlor-o-xylol, Phenacylchlorid oder -bromid, 1,10-Dibromdecan, α,α′-Dichlor-p-xylol, α,α′-Dibrom-m-xylol, Iodacetonitril, 2,3-Dichlor-5,6-dicyanobenzochinon, 2,3-Dichlorpropionsäuremethylester, 1-Brom-2-chlorethan, 1-Brom-2-chlorpropan, Chlorameisensäure-2-bromethylester, Iodessigsäureethylester, N-Chlor-, N-Brom- oder N-Iodsuccinimid oder -phthalsäureimid, oder Mischungen aus zwei oder mehreren dieser halogenierten Verbindungen.

Als Substrate können unterschiedliche feste Materialien Verwendung finden, z.B. Metalle, Glas, Keramik, Papier und Polymere. Bevorzugt wird Glas als Substrat verwendet. Handelt es sich bei dem Substrat um ein quellbares Polymer, so kann das Nadelnetzwerk teilweise in der Oberfläche eingebettet sein.

Das Nadelnetzwerk kann ferner mit einem Metall beschichtet sein, z.B. einem Halbedel- oder Edelmetall. Beispiele für Metalle sind Cu, Ag, Au, Pt, Ir, Co, Ni und Cr.

Auf dem Nadelnetzwerk kann eine Schutzschicht aufgebracht sein, besonders Schutzschichten aus linearen, verzweigten oder strukturell vernetzten Polymeren, z.B. Duroplaste, Thermoplaste oder Elastomere.

### Beispiele für Polymere sind:

1. Polymere von Mono- und Diolefinen, beispielsweise Polypropylen, Polyisobutylen, Polybuten-1, Polymethylpenten-1, Polyisopren oder Polybutadien sowie Polymerisate von Cycloolefinen wie z.B. von Cyclopenten oder Norbornen; ferner Polyethylen, z.B. Polyethylen hoher Dichte (HDPE), Polyethylen niederer Dichte (LDPE), lineares Polyethylen niederer Dichte (LLDPE).
2. Mischungen der unter 1) genannten Polymeren, z.B. Mischungen von Polypropylen mit Polyisobutylen, Polypropylen mit Polyethylen (z.B. PP/HDPE, PP/LDPE) und Mischungen verschiedener Polyethylentypen (z.B. LDPE/HDPE).
3. Copolymere von Mono- und Diolefinen untereinander oder mit anderen Vinylmonomeren, wie z.B. Ethylen-Propylen-Copolymere, Propylen-Buten-1-Copolymere, Propylen-Isobutylen-Copolymere, Ethylen-Buten-1-Copolymere, Ethylen-Hexen-Copolymere, Ethylen-Methylpenten-Copolymere, Ethylen-Hepten-Copolymere, Ethylen-Octen-Copolymere, Propylen-Butadien-Copolymere, Isobutylen-Isopren-Copolymere, Ethylen-Alkylacrylat-Copolymere, Ethylen-Alkylmethacrylat-Copolymere, Ethylen-Vinylacetat-Copolymere, sowie Terpolymere von Ethylen mit Propylen und einem Dien, wie Hexadien, Dicyclopentadien oder Ethylidennorbornen; ferner Mischungen solcher Copolymere untereinander und mit unter 1) genannten Polymeren, z.B. Polypropylen/Ethylen-Propylen-Copolymere, LDPE/Ethylen-Vinylacetat-Copolymere, LDPE/Ethylen-Acrylsäureester-Copolymere, LLDPE/Ethylen-Vinylacetat-Copolymere und LLDPE/Ethylen-Acrylsäureester-Copolymere.
4. Polystyrol, Poly-(p-methylstyrol), Poly-(α-methylstyrol).
5. Copolymere von Styrol oder α-Methylstyrol mit Dienen oder Acrylderivaten, wie z.B. Styrol-Butadien, Styrol-Acrylnitril, Styrol-Alkylmethacrylat Styrol-Butadien-Alkylacrylat Styrol-Maleinsäureanhydrid, Styrol-Acrylnitril-Methylacrylat; Mischungen von hoher Schlagzähigkeit aus Styrol-Copolymeren und einem anderen Polymer, wie z.B. einem Polyacrylat, einem Dien-Polymeren oder einem Ethylen-Propylen-Dien-Terpolymeren; sowie Block-Copolymere des Styrols, wie z.B. Styrol-Butadien-Styrol, Styrol-Isopren-Styrol, Styrol-Ethylen/Butylen-Styrol, Styrol-Ethylen/Propylen-Styrol oder Styrol-4-Vinylpyridin-Styrol.
6. Pfropfcopolymere von Styrol oder α-Methylstyrol, wie z.B. Styrol auf Polybutadien, Styrol auf Polybutadien-Styrol- oder Polybutadien-Acrylnitril-Copolymere, Styrol und Acrylnitril (bzw. Methacrylnitril) auf Polybutadien; Styrol, Acrylnitril und Methylmethacrylat auf Polybutadien; Styrol und Maleinsäureanhydrid auf Polybutadien; Styrol, Acrylnitril und Maleinsäureanhydrid oder Maleinsäureimid auf Polybutadien; Styrol und Maleinsäureimid auf Polybutadien, Styrol und Alkylacrylate bzw. Alkylmethacrylate auf Polybutadien, Styrol und Acrylnitril auf Ethylen-Propylen-Dien-Terpolymeren, Styrol und Acrylnitril auf Polyalkylacrylaten oder Polyalkylmethacrylaten, Styrol und Acrylnitril auf Acrylat-Butadien-Copolymeren, sowie deren Mischungen mit den unter 5) genannten Copolymeren, wie sie z.B. als sogenannte ABS-, MBS-, ASA- oder AES-Polymere bekannt sind.
7. Halogenhaltige Polymere, wie z.B. Polychloropren, Chlorkautschuk, chloriertes oder chlorsulfoniertes Polyethylen, Epichlorhydrinhomo- und -copolymere, insbesondere Polymere aus halogenhaltigen Vinylverbindungen, wie z.B. Polyvinylchlorid, Polyvinylidenchlorid, Polyvinylfluorid, Polyvinylidenfluorid; sowie deren Copolymere, wie Vinylchlorid-Vinylidenchlorid, Vinylchlorid-Vinylacetat oder Vinylidenchlorid-Vinylacetat.
8. Polymere, die sich von Derivaten α,β-ungesättigter Säuren ableiten, wie Polyacrylate, Polymethacrylate und Polyacrylnitrile.
9. Copolymere der unter 8) genannten Monomeren untereinander oder mit anderen ungesättigten Monomeren, wie z.B. Acrylnitril-Butadien-Copolymere, Acrylnitril-Alkylacrylat-Copolymere, Acrylnitril-Alkoxyalkylacrylat-Copolymere, Acrylnitril-Vinylhalogenid-Copolymere, Acrylnitril-Alkylmethacrylat-Butadien-Terpolymere oder Alkylmethacrylat-4-Vinylpyridin-Copolymere.
10. Polymere, die sich von Acylderivaten oder Acetalen ungesättigter Alkohole ableiten, wie Polyvinylacetat, -stearat, -benzoat, -maleat, Polyvinylbutyral, Polyallylphthalat; sowie deren Copolymere mit in Punkt 1 genannten Olefinen.
11. Homo- und Copolymere von cyclischen Ethern, wie Polyalkylenglykole, Polyethylenoxyd, Polypropylenoxyd oder Polybutylenglykol.
12. Polyacetale, wie Polyoxymethylen, sowie solche Polyoxymethylene, die Comonomere, wie z.B. Ethylenoxid, enthalten; Polyacetale, die mit termoplastischen Polyurethanen, Acrylaten oder MBS modifiziert sind.
13. Polyphenylenoxide und -sulfide und deren Mischungen mit Styrolpolymeren.
14. Polyurethane, die sich von Polyethern, Polyestern und Polybutadienen mit endständigen Hydroxylgruppen einerseits und aliphatischen oder aromatischen Polyisocyanaten andererseits ableiten, sowie deren Vorprodukte.
15. Polyharnstoffe, Polyimide und Polybenzimidazole. Unter den Polyimiden sind besonders lösliche Polyimide bevorzugt wie sie z.B. in DE-AS 1962588, EP-A-132221, EP-A-134752, EP-A-162017, EP-A-181837 und EP-A-182745 beschrieben sind.
16. Polycarbonate, Polyester, z.B. Polyalkylenterephthalate, und Polyestercarbonate.
17. Polysulfone, Polyethersulfone und Polyetherketone.
18. Polyvinylcarbazol.
19. Vernetzte Acrylharze, die sich von substituierten Acrylsäureestern ableiten, wie z B. von Epoxyacrylaten, Urethan-acrylaten oder Polyester-acrylaten, z.B. Ester von Polyolen wie Glykolen, Trimethylolpropan, Pentaerythrit oder Polyepoxiden.
20. Vernetzte Epoxidharze, die sich von Polyepoxiden ableiten, z.B. von Bis-glycidylethern oder von cycloaliphatischen Diepoxiden. Sie können z B. mit Anhydriden, thermisch unter Verwendung von Härtungsbeschleunigern oder durch Einwirkung von UV-Strahlung vernetzt sein.
21. Polymerhomolog chemisch abgewandelte Derivate von Cellulose, wie Celluloseacetate, -propionate und -butyrate, bzw. die Celluloseether, wie Methylcellulose.
22. Mischungen (Polyblends) der vorgenannten Polymeren, wie z.B. PP/EPDM, PVC/EVA, PVC/ABS, PVC/MBS/ PC/ABS, PC/ASA, PC/PBT, PVC/CPE, PVC/Acrylate, POM/thermoplastisches PUR, PC/thermoplastisches PUR, POM/Acrylat, POM/MBS, PPO/HIPS.
23. Mit Schwefel vernetzte (vulkanisierte) Produkte aus Doppelbindungen enthaltenden Polymeren wie z.B. Naturkautschuk, Synthesekautschuk, Butadien- bzw. Isoprenpolymerisate oder -copolymerisate.
24. Polyaddukte aus Epoxidverbindungen mit zwei Epoxidgruppen und Diolen, disekundären Diaminen, primären Aminen oder Dicarbonsäuren, z.B. solche aus Bisphenol-A-Diglycidylether und Bisphenol-A.

Eine bevorzugte Gruppe von thermoplastischen Polymeren sind Polyvinylalkohol, Polyolefine, Polystyrol, Polyvinylchlorid, Polyvinylidenchlorid, Polyvinylidenfluorid, Polyacrylate, Polymethacrylate, Polycarbonate, aromatische Polysulfone, aromatische Polyether, aromatische Polyethersulfone, Polyimide und Polyvinylcarbazol.

Die Polymeren können zusätzlich für die Verarbeitung und Anwendung benötigte Hilfsmittel enthalten, z.B. Weichmacher, Verlaufmittel, Formtrennmittel, Füllstoffe, Flammschutzmittel, Antioxidantien und Lichtschutzmittel, Stabilisatoren, Farbstoffe, Pigmente und Leitsalze.

Die Schutzschicht kann auch aus photovernetzten Polymersystemen bestehen. Photovernetzbare Systeme sind z.B. von G.E. Green et al. im J. Macro, Sci.-Revs. Macro. Chem. C21(2), 187-273 (1981-82) beschrieben.

Die Schutzschicht kann nach allgemein üblichen Beschichtungsverfahren für härtbare Mischungen bzw. Polymerlösungen aufgebracht werden, z.B. Streichen, Giessen oder Rakeln, gegebenenfalls Entfernung von Lösungsmitteln und anschliessende thermische und/oder strahlungsinduzierte Härtung.

Geeignete Lösungsmittel für die genannten Polymeren sind z.B. polare, aprotische oder protische Lösungsmittel, die alleine oder in Mischungen aus mindestens zwei Lösungsmitteln verwendet werden können. Beispiele sind: Wasser, Alkanole wie Methanol, Ethanol, Propanol, Butanol, Ethylen glykolmonomethylether, Diole wie Ethylenglykol, Propylenglykol und Diethylenglykol, Ether wie Dibutylether, Tetrahydrofuran, Dioxan, Dimethylethylenglykol, Dimethyldiethylenglykol, Diethyldiethylenglykol, Dimethyltriethylenglykol, halogenierte Kohlenwasserstoffe wie Methylenchlorid, Chloroform, 1,2-Dichlorethan, 1,1,1,-Trichlorethan, 1,1,2,2-Tetrachlorethan, Carbonsäureester und Lactone wie Essigsäureethylester, Propionsäuremethylester, Benzoesäureethylester, 2-Methoxyethylacetat, γ-Butyrolacton, δ-Valerolacton und Pivalolacton, Carbonsäureamide und Lactame wie N-Methylformamid, N,N-Dimethylformamid, N,N-Diethylformamid, N,N-Dimethylacetamid, N,N-Diethylacetamid, γ-Butyrolactam, ε-Capro-lactam, N-Methylpyrrolidon, N-Acetylpyrrolidon, N-Methylcaprolactam, Tetramethylharnstoff, Hexamethylphosphorsäuretriamid, Sulfoxide wie Dimethylsulfoxid, Sulfone wie Dimethylsulfon, Diethylsulfon, Trimethylensulfon, Tetramethylensulfon, N-Methylpyrrolidin, N-Methylpiperidin, N-Methylmorpholin, substituierte Benzole wie Benzonitril, Chlorbenzol, o-Dichlorbenzol, 1,2,4-Trichlorbenzol, Nitrobenzol, Toluol und Xylol.

Für die Herstellung des Trägermaterials bereitet man eine Zusammensetzung, enthaltend
a) eine Verbindung der Formel I oder Ia oder Mischungen davon, worin X für S, Se oder Te steht, R¹, R², R³ und R⁴ unabhängig voneinander ein Wasserstoffatom oder Cl bedeuten oder R¹ und R² sowie R³ und R⁴ zusammen je oder R¹, R², R³ und R⁴ je Phenylthio, 4-Methyl- oder 4-Methoxyphenylthio oder 4-Pyridylthio darstellen, R⁵, R⁶, R⁷ und R⁸ unabhängig voneinander H oder F bedeuten, R⁵ für CH₃ und R⁶, R⁷ und R⁸ für H oder R⁵, R⁶, R⁷ und R⁸ für CH₃ stehen, R⁵ und R⁶ für CH₃ oder Cl und R⁷ und R⁶ für H stehen oder R⁵ und R⁶ für H, R⁷ für -COR⁹ und R⁸ für H oder -COR⁹, oder R⁵ und R⁶ für H und R⁷ und R⁸ zusammen für -CO-O-CO oder -CO-NR¹⁰-CO- stehen, worin R⁹ Halogen, -OH, -NH₂, oder den Rest eines Alkohols, primären oder sekundären Amins darstellt, oder -OM ist, wobei M ein Kation bedeutet, und R¹⁰ H oder der um die NH₂-Gruppe verminderte Rest eines primären Amins ist, und
b) eine halogenhaltige, organische Verbindung, die unter Zufuhr von Energie Halogen abspaltet.

In einer bevorzugten Ausführungsform enthält die Zusammensetzung zusätzlich ein inertes Lösungsmittel, z.B. polare, aprotische Lösungsmittel, wie sie zuvor erwähnt wurden. Bevorzugtes Lösunbsmittel ist Dimethylformamid.

Die Komponente a) ist bevorzugt in einer Menge von 0,001 bis 5 Gew.-%, besonders 0,01 bis 2 Gew.-% und insbesondere 0,01 bis 1 Gew.-% enthalten, bezogen auf die Komponente b) und gegebenenfalls einem inerten Lösungsmittel.

Die Komponente b) ist im Ueberschuss enthalten. Sie kann gleichzeitig als Lösungsmittel dienen. Der Ueberschuss bei Mitverwendung eines Lösungsmittels kann z.B. die zwanzigfache und vorzugsweise zehnfache Menge betragen, bezogen auf die Komponente a).

Ein weiterer Gegenstand der Erfindung ist ein Verfahren zur Herstellung des erfindungsgemässen Trägermaterials, bei dem man eine erfindungsgemässe Zusammensetzung auf ein Substrat aufbringt, darauf unter Energiezufuhr die halogenhaltige Verbindung auf die Verbindung der Formel I und/oder Ia einwirken lässt und die halogenhaltige Verbindung entfernt.

Das Aufbringen auf das Substrat kann z.B. durch Giessen erfolgen. Die Energiezufuhr erfolgt bevorzugt durch thermische Energie, z.B. durch Erwärmen von Raumtemperatur bis 300°C bevorzugt 50 bis 250°C und besonders 80 bis 170°C, gegebenenfalls im Vakuum. In der erfindungsgemäß eingesetzten Zusammensetzung ist die Komponente b) im Ueberschuss enthalten.

Das erfindungsgemässe Trägermaterial weist eine hohe elektrische Leitfähigkeit auf und eignet sich hervorragend zur Verwendung als elektrischer Leiter. Das Trägermaterial kann mittels Metallisierung in hochleitende Materialien übergeführt werden, indem man z.B. das Trägermaterial in einem Elektrolysebad als Kathode schaltet und elektrolysiert.

Es ist auch möglich, vom erfindungsgemässen mit einem Polymer beschichteten Material das Polymer als Film abzulösen. Hierbei erhält man einseitig elektrisch leitende Polymerfilme, die ebenfalls als elektrische Leiter verwendet werden können.

Ein weiterer Gegenstand der Erfindung ist ein Polymerfilm, dadurch gekennzeichnet, dass in einer Oberfläche des Films ein Nadelnetzwerk eines CT-Komplexes (Donor)(Halogen)ₓ, worin x 0,3 < x < 0,9 ist, und
a) Donor eine Verbindung der Formel I oder Ia oder Mischungen davon darstellt, oder worin X für S, Se oder Te steht, R¹, R², R³ und R⁴ unabhängig voneinander ein Wasserstoffatom oder Cl bedeuten oder R¹ und R² sowie R³ und R⁴ zusammen je oder R¹, R², R³ und R⁴ je Phenylthio, 4-Methyl- oder 4-Methoxyphenylthio oder 4-Pyridylthio darstellen, R⁵, R⁶, R⁷ und R⁸ unabhängig voneinander H oder F bedeuten, R⁵ für CH₃ und R⁶, R⁷ und R⁸ für H oder R⁵, R⁶, R⁷ und R⁸ für CH₃ stehen, R⁵ und R⁶ für CH₃ oder Cl und R⁷ und R⁸ für H stehen oder R⁵ und R⁶ für H, R⁷ für -COR⁹ und R⁸ für H oder -COR⁹, oder R⁵ und R⁶ für H und R⁷ und R⁸ zusammen für -CO-O-CO oder -CO-NR¹⁰-CO- stehen, worin R⁹ Halogen, -OH, -NH₂, oder den Rest eines Alkohols, primären oder sekundären Amins darstellt, oder -OM ist, wobei M ein Kation bedeutet, und R¹⁰ H oder der um die NH₂-Gruppe verminderte Rest eines primären Amins ist, und
b) Halogen für Cl, Br oder I steht, eingebettet ist.

Als Polymere kommen die zuvor erwähnten Polymere in Frage, einschliesslich der Bevorzugungen. In einer bevorzugten Ausführungsform ist das Nadelnetzwerk mit einem Metall beschichtet.

Die Polymerfilme können hergestellt werden, indem man ein erfindungsgemässes Trägermaterial mit einem Polymerfilm beschichtet und darauf den Polymerfilm vom Substrat ablöst. Als Substrat ist besonders Glas geeignet.

Die erfindungsgemässen Polymerfilme können zu mehrlagigen Schichten mit mehreren elektrisch leitenden Ebenen laminiert werden.

Mit photovernetzbaren Polymeren beschichtete erfindungsgemässe Trägermaterialien können auch in bekannter Weise unter einer Bildmaske bestrahlt und danach entwickelt werden, wobei in den entwickelten Bereichen die gebildeten CT-Komplexe gegebenenfalls mechanisch, z.B. mittels Abwischen, entfernt werden. Auf diese Weise können Leiterstrukturen erzeugt werden.

Ein bevorzugter Anwendungsbereich ist neben der Herstellung von antistatischen und elektrisch leitenden Beschichtungen und Polymerfilmen für die elektrostatische Abschirmung die Verwendung als Elektroden, die je nach verwendetem Polymer transparent sein können.

Die erfindungsgemässen, einen CT-Komplex enthaltenden Zusammensetzungen und Polymerfilme zeichnen sich durch eine hohe chemische Stabilität und Temperaturbeständigkeit und eine geringe Migration der CT-Komplexe aus. Ferner werden überraschend hohe Leitfähigkeiten erzielt, die bis zu 25 % der Leitfähigkeit der reinen CT-Komplexe betragen können. Die CT-Komplexe bilden unter den Herstellungsbedingungen überraschend ein Netzwerk (Nadelfilz) aus elektrisch leitenden Kristallnadeln.

Die nachfolgenden Beispiele erläutern die Erfindungen näher. Der spezifische Widerstand wird nach der Vierpunktmethode bestimmt.
Beispiel 1 : 1,6 mg Tetraselenotetracen werden in 10 ml D m/l bei 120°C gelöst. Dann gibt man 3,5 µl Perchlorpropen zu und giesst die Lösung auf eine vorgeheizte Glasplatte. Nach Abdampfen des Lösungsmittels bei Temperaturen zwischen 90 - 130°C verbleibt ein transparentes Nadelnetzwerk aus elektrisch leitenden Kristalliten. Der spezifische Widerstand beträgt 0,4 Ωcm.
Beispiel 2: Das Trägermaterial gemäss Beispiel 1 wird mit einer Lösung eines Polymers in einem Lösungsmittel überschichtet. Nach Abdampfen des Lösungsmittels und Ablösen von der Glasunterlage verbleibt ein einseitig elektrisch leitender Polymerfilm mit unveränderter Leitfähigkeit. Die Herstellungsbedingungen sind in Tabelle 1 angegeben.
Beispiel 3: Beispiel 1 wird mit einer Polyethylenterephthalatfolie anstelle der Glasunterlage wiederholt. Auch in diesem Fall wird ein transparentes Nadelnetzwerk aus elektrisch leitenden Kristalliten erhalten, das in der aufgequollenen Oberfläche der Folie gewachsen ist. Der spezifische Widerstand beträgt 3,2 Ωcm.
Beispiel 4: Beispiel 1 wird mit einer chrombedampften Glasunterlage wiederholt. Auch in diesem Fall wird ein Nadelnetzwerk aus elektrisch leitenden Kristalliten erhalten. Der spezifisch Widerstand des in einem Film aus Polyvinylalkohol übertragenen Nadelnetzwerks beträgt 0,4 Ωcm.
Beispiel 5: Ein Trägermaterial gemäss den Beispielen 1 und 3 wird als Kathode in einem handelsüblichen schwefelsauren Kupferelektrolysebad geschaltet. Auf dem Nadelnetzwerk scheidet sich Kupfer ab. Die spezifische Leitfähigkeit beträgt 0,08 Ωcm.
Beispiel 6: Ein Trägermaterial gemäss Beispiel 4 wird als Kathode in einem sauren Goldelektrolysebad geschaltet. Auf dem Nadelnetzwerk scheidet sich Gold ab, während der Chromträger nicht metallisiert wird. Das metallisierte Nadelnetzwerk wird mit einer 10 %igen Lösung von Polycarbonat in Methylenchlorid überschichtet. Nach Abdampfen des Lösungsmittels und Ablösen von der Unterlage verbleibt eine einseitig elektrisch leitende Polymerfolie. Ihr spezifischer Widerstand beträgt 10⁻² Ωcm, der spezifische Widerstand einer in identischer Weise hergestellten Folie ohne Vergoldung 0,4 Ωcm.
Beispiel 7: 1,65 mg 2-Fluortetraselenotetracen werden bei 150°C in 7,5g Nitrobenzol unter Rühren gelöst. Man versetzt die Lösung mit 2 ml Tribrommethan. Dann gibt man jeweils 1,5 ml dieser Lösung in thermostatisierte Petrischalen, die auf 130, 140, 150, 160 und 170°C thermostatisiert sind. Nach Abdampfen des Lösungsmittels verbleibt in allen Fällen ein elektrisch leitendes Nadelnetzwerk.
Beispiel 8: In analoger Weise werden leitende Nadelnetzwerke aus 2,3-Difluoro-tetraselenotetracen mit Tribrommethan sowie Hexachlorpropen mit Nitrobenzol als Lösungsmittel hergestellt.
Beispiel 9: Das Nadelnetzwerk gemäss Beispiel 7 wird mit einer Lösung von 10 g Poly(vinylcinnamat) und 0,5g Thioxanthon in 50 ml THF in 100 µm Nassfilmdicke beschichtet. Nach Abdampfen des Lösungsmittels wird der entstandene Film mit einer 5 kW Quecksilberhochdrucklampe durch eine Maske 30 s lang belichtet und mit THF entwickelt. Man erhält ein elektrisch leitendes Muster.

## Patentansprüche

1. Trägermaterial, das auf mindestens einer der Oberflächen eines Substrats mit einem Nadelnetzwerk eines CT-Komplexes (Donor)(Halogen)ₓ, worin 0,3 < x < 0,9 ist, und
a) Donor eine Verbindung der Formel I oder Ia oder Mischungen davon darstellt, worin X für S, Se oder Te steht, R¹, R², R³ und R⁴ unabhängig voneinander ein Wasserstoffatom oder Cl bedeuten oder R¹ und R² sowie R³ und R⁴ zusammen je oder R¹, R², R³ und R⁴ je Phenylthio, 4-Methyl- oder 4-Methoxyphenylthio oder 4-Pyridylthio darstellen, R⁵, R⁶, R⁷ und R⁸ undunabhängig voneinander H oder F bedeuten, R⁵ für CH₃ und R⁶, R⁷ und R⁸ für H oder R⁵, R⁶, R⁷ und R⁸ für CH₃ stehen, R⁵ und R⁶ für CH₃ oder Cl und R⁷ und R⁸ für H stehen oder R⁵ und R⁶ für H, R⁷ für -COR⁹ und R⁸ für H oder -COR⁹, oder R⁵ und R⁶ für H und R⁷ und R⁸ zusammen für -CO-O-CO oder -CO-NR¹⁰-CO- stehen, worin R⁹ Halogen, -OH, NH₂, oder den Rest eines Alkohols, primären oder sekundären Amins darstellt, oder -OM ist, wobei M ein Kation bedeutet, und R¹⁰ H oder der um die NH₂-Gruppe verminderte Rest eines primären Amins ist, und
b) Halogen für Cl, Br oder J steht, beschichtet ist.

2. Trägermaterial gemäss Anspruch 1, dadurch gekennzeichnet, dass es sich bei Komponente a) um Tetrathiotetracen, Tetraselenotetracen, 2-Fluor- oder 2,3-Difluortetraselenotetracen handelt.

3. Trägermaterial gemäss Anspruch 1, dadurch gekennzeichnet, dass das Substrat aus Glas besteht.

4. Trägermaterial gemäss Anspruch 1, dadurch gekennzeichnet, dass das Nadelnetzwerk mit einem Metall beschichtet ist.

5. Trägermaterial gemäss Anspruch 1, dadurch gekennzeichnet, dass auf dem Nadelnetzwerk eine Schutzschicht aufgebracht ist.

6. Trägermaterial gemäss Anspruch 1, dadurch gekennzeichnet, dass das Substrat ein quellbares Polymer ist, in das das Nadelnetzwerk teilweise in der Oberfläche eingebettet ist.

7. Verfahren zur Herstellung eines Trägermaterials gemäss Anspruch 1, wobei man
a) eine Verbindung der Formel 1 oder Ia oder Mischungen davon und
b) einen Überschuss einer halogenhaltigen, organischen Verbindung, die unter Zufuhr von Energie Halogen abspaltet, auf ein Substrat aufbringt, dadurch gekennzeichnet, dass man darauf unter Energiezufuhr die halogenhaltige Verbindung auf die Verbindung der Formel I und/oder Ia einwirken lässt und die halogenhaltige Verbindung entfernt.

8. Verfahren nach Anspruch 7, dadurch gekennzeichnet, dass man zusätzlich ein inertes Lösungsmittel verwendet.

9. Verfahren nach Anspruch 7, dadurch gekennzeichnet, dass die Komponente a) in einer Menge von 0,001 - 5 Gew. % enthalten ist, bezogen auf Komponente b) und gegebenenfalls einem inerten Lösungsmittel.

10. Verfahren zur Herstellung eines Trägermaterials gemäss Anspruch 7, dadurch gekennzeichnet, dass es sich bei der halogenhaltigen Verbindung um eine halogenierte, gesättigte oder ungesättigte, aliphatische, cycloaliphatische, aliphatisch-heterocyclische, aromatische oder heteroaromatische organische Verbindung handelt.

11. Verfahren zur Herstellung eines Trägermaterials gemäss Anspruch 7, dadurch gekennzeichnet, dass die organische Verbindung chloriert, bromiert und/oder iodiert ist.

12. Verfahren zur Herstellung eines Trägermaterials gemäss Anspruch 7, dadurch gekennzeichnet, dass es sich bei der halogenhaltigen Verbindung um perchlorierte C₃-C₅-Alkane, C₃-C₅-Alkene oder um organische Verbindungen mit Trichlormethylgruppen handelt.

13. Verfahren zur Herstellung eines Trägermaterials gemäss Anspruch 7, dadurch gekennzeichnet, dass es sich bei der halogenhaltigen organischen Verbindung um Tetrabrommethan, Bromoform, Trichlorbrommethan, Hexachlorpropen, Hexachlorcyclopropan, Hexachlorcyclopentadien, Hexachlorethan, Octachlorpropan, n-Octachlorbutan, n-Decachlorbutan, Tetrabromethan, Hexabromethan, Tetrabromo-o-benzochinon, 2,4,4,6-Tetrabromo-2,5-cyclohexadienon, Hexabrombenzol, Chloranil, Hexachloraceton, 1,4,5,6,7,7-Hexachlor-5-norbornen-2,3-dicarbonsäure, 1,2,5,6,9,10-Hexabromcyclododecan, Tetrachlorethylen, Perchlorcyclopentadien, Perchlorbutadien, Dichloracetaldehyd-diethylacetal, 1,4-Dichlor-2-buten, 1,3-Dichlor-2-buten, 3,4-Dichlor-1-buten, Tetrachlorcyclopropen, 1,3-Dichloraceton, 1,4-Bis(trichlormethyl)-benzol, 1,3-Dibrompropan, 1,6-Dibromhexan, 3-Chlorpropionsäureethylester, 2-Chlorpropionsäuremethylester, 2-Chloracrylnitril, Trichloressigsäureethylester, Tris-(trichlormethyl)-triazin, 1,2,3-Trichlorpropan, 1,1,2-Trichlorethan, Chlorameisensäurebutylester, Trichlorethylen, 2,3-Dichlormaleinsäureanhydrid, 1,12-Dibromdodecan, α,α′-Dibrom-p-xylol, α,α′-Dichlor-o-xylol, Phenacylchlorid oder -bromid, 1,10-Dibromdecan, α,α′-Dichlor-p-xylol, α,α′-Dibrom-m-xylol, Iodacetonitril, 2,3-Dichlor-5,6-dicyanobenzochinon, 2,3-Dichlorpropionsäuremethylester, 1-Brom-2-chlorethan, 1-Brom-2-chlorpropan, Chlorameisensäure-2-bromethylester, Iodessigsäureethylester, N-Chlor-, N-Brom- oder N-Iodsuccinimid oder -phthalsäureimid oder Mischungen hiervon handelt.

14. Verfahren gemäss Anspruch 7, dadurch gekennzeichnet, dass man die Zusammensetzung nach dem Aufbringen auf 50 bis 250°C erwärmt.

15. Polymerfilm, dadurch gekennzeichnet, dass in einer Oberfläche des Films ein Nadelnetzwerk eines CT-Komplexes (Donor)(Halogen)ₓ, worin 0,3 < x < 0,9 ist und
a) Donor eine Verbindung der Formel I oder Ia oder Mischungen davon darstellt, worin X für S, Se oder Te steht, R¹, R², R³ und R⁴ unabhängig voneinander ein Wasserstoffatom oder Cl bedeuten oder R¹ und R² sowie R³ und R⁴ zusammen je oder R¹, R², R³ und R⁴ je Phenylthio, 4-Methyl- oder 4-Methoxyphenylthio oder 4-Pyridylthio darstellen, R⁵, R⁶, R⁷ und R⁸ unabhängig voneinander H oder F bedeuten, R⁵ für CH₃ und R⁶, R⁷ und R⁸ für H oder R⁵, R⁶, R⁷ und R⁸ für CH₃ stehen, R⁵ und R⁶ für CH₃ oder Cl und R⁷ und R⁸ für H stehen oder R⁵ und R⁶ für H, R⁷ für -COR⁹ und R⁸ für H oder COR⁹, oder R⁵ und R⁶ für H und R⁷ und R⁸ zusammen für -CO-O-CO oder -CO-NR¹⁰-CO- stehen, worin R⁹ Halogen, -OH, -NH₂, oder den Rest eines Alkohols, primären odersekundären Amins darstellt, oder -OM ist, wobei M ein Kation bedeudet, und R¹⁰ H oder der um die NH₂-Gruppe verminderte Rest eines primären Amins ist, und
b) Halogen für Cl, Br oder J steht, eingebettet ist.

16. Polymerfilm gemäss Anspruch 15, dadurch gekennzeichnet, dass das Nadelnetzwerk mit einem Metall beschichtet ist.

17. Verfahren zur Herstellung eines Polymerfilms gemäss Anspruch 15, dadurch gekennzeichnet, dass man ein Trägermaterial gemäss Anspruch 1 mit einem Polymerfilm beschichtet und darauf den Polymerfilm vom Substrat ablöst.

18. Verwendung eines Trägermaterials gemäss Anspruch 1 oder eines Polymerfilms gemäss Anspruch 15 als elektrische Leiter.

## Claims

1. A support material which is coated on at least one of the surfaces of a substrate with a needle network of a CT complex (donor)(halogen)ₓ, in which 0.3 < x < 0.9, and
a) donor is a compound of the formula I or Ia or mixtures thereof in which X is S, Se or Te, R¹, R², R³ and R⁴, independently of one another, are a hydrogen atom or Cl, or R¹ and R² and R³ and R⁴ together are each R¹, R², R³ and R⁴ are each phenylthio, 4-methyl or 4-methoxyphenylthio or 4-pyridylthio, R⁵, R⁶, R⁷ and R⁸, independently of one another, are H or F, R⁵ is CH₃, and R⁶, R⁷ and R⁸ are H, or R⁵, R⁶, R⁷ and R⁸ are CH₃, R⁵ and R⁶ are CH₃ or Cl, and R⁷ and R⁸ are H, or R⁵ and R⁶ are H, R⁷ is -COR⁹, and R⁸ is H or - COR⁹, or R⁵ and R⁶ are H, and R⁷ and R⁸ together are -CO-O-CO or -CO-NR¹⁰-CO- in which R⁹ is halogen, -OH, -NH₂, or the radical of an alcohol, primary or secondary amine, or is -OM in which M is a cation, and R¹⁰ is H or the radical of a primary amine minus the NH₂ group, and
b) halogen is Cl, Br or I.

2. A support material according to claim 1, wherein component a) is tetrathiotetracene, tetraselenotetracene, 2-fluoro- or 2,3-difluorotetraselenotetracene.

3. A support material according to claim 1, wherein the substrate consists of glass.

4. A support material according to claim 1, wherein the needle network is coated with a metal.

5. A support material according to claim 1, wherein a protective layer has been applied to the needle network.

6. A support material according to claim 1, wherein the substrate is a swellable polymer in which the needle network is partly embedded in the surface.

7. A process for the preparation of a support material according to claim 1, where
a) a compound of the formula I or Ia or mixtures thereof and
b) an excess of a halogen-containing organic compound which eliminates halogen upon supply of energy are applied to a substrate, which comprises allowing the halogen-containing compound to act upon the compound of the formula I and/or Ia, while supplying energy, and removing the halogen-containing compound.

8. A process according to claim 7, wherein an inert solvent is additionally used.

9. A process according to claim 7, wherein the component a) is present in an amount of 0.001 - 5 % by weight, relative to component b) and, if appropriate, an inert solvent.

10. A process for the preparation of a support material according to claim 7, wherein the halogen-containing compound is a halogenated, saturated or unsaturated, aliphatic, cycloaliphatic, aliphatic-heterocyclic, aromatic or heteroaromatic organic compound.

11. A process for the preparation of a support material according to claim 7, wherein the organic compound is chlorinated, brominated and/or iodinated.

12. A process for the preparation of a support material according to claim 7, wherein the halogen-containing compound comprises perchlorinated C₃-C₅alkanes, C₃-C₅alkenes or organic compounds which have trichloromethyl groups.

13. A process for the preparation of a support material according to claim 7, wherein the halogen-containing organic compound is tetrabromomethane, bromoform, trichlorobromomethane, hexachloropropene, hexachlorocyclopropane, hexachlorocyclopentadiene, hexachloroethane, octachloropropane, n-octachlorobutane, n-decachlorobutane, tetrabromoethane, hexabromoethane, tetrabromo-o-benzoquinone, 2,4,4,6-tetrabromo-2,5-cyclohexadienone, hexabromobenzene, chloranil, hexachloroacetone, 1,4,5,6,7,7-hexachloro-5-norbornene-2,3-dicarboxylic acid, 1,2,5,6,9,10-hexabromocyclododecane, tetrachloroethylene, perchlorocyclopentadiene, perchlorobutadiene, dichloroacetaldehyde diethyl acetal, 1,4-dichloro-2-butene, 1,3-dichloro-2-butene, 3,4-dichloro-1-butene, tetrachlorocyclopropene, 1,3-dichloroacetone, 1,4-bis(trichloromethyl)benzene, 1,3-dibromopropane, 1,6-dibromohexane, ethyl 3-chloropropionate, methyl 2-chloropropionate, 2-chloroacrylonitrile, ethyl trichloroacetate, tris(trichloromethyl)triazine, 1,2,3-trichloropropane, 1,1,2-trichloroethane, butyl chloroformate, trichloroethylene, 2,3-dichloromaleic anhydride, 1,12-dibromododecane, α,α′-dibromo-p-xylene, α,α′-dichloro-o-xylene, phenacyl chloride or phenacyl bromide, 1,10-dibromodecane, α,α′-dichloro-p-xylene,α,α′-dibromo-m-xylene, iodoacetonitrile, 2,3-dichloro-5,6-dicyanobenzoquinone, methyl 2,3-dichloropropionate, 1-bromo-2-chloroethane, 1-bromo-2-chloropropane, 2-bromoethyl chloroformate, ethyl iodoacetate, N-chloro-, N-bromo- or N-iodosuccinimide or -phthalimide, or mixtures thereof.

14. A process according to claim 7, wherein the composition after the application is heated to 50 to 250°C.

15. A polymer film wherein a needle network of a CT complex (donor)(halogen)ₓ, in which 0.3 < x < 0.9 and
a) donor is a compound of the formula I or Ia or mixtures thereof in which X is S, Se or Te, R¹, R², R³ and R⁴, independently of one another, are a hydrogen atom or Cl, or R¹ and R² and R³ and R⁴ together are each R¹, R², R³ and R⁴ are each phenylthio, 4-methyl- or 4-methoxyphenylthio or 4-pyridylthio, R⁵, R⁶, R⁷ and R⁸, independently of one another, are H or F, R⁵ is CH₃, and R⁶, R⁷ and R⁸ are H, or R⁵, R⁶, R⁷ and R⁸ are CH₃, R⁵ and R⁶ are CH₃ or Cl, and R⁷ and R⁸ are H, or R⁵ and R⁶ are H, R⁷ is -COR⁹, and R8 is H or -COR⁹, or R⁵ and R⁶ are H, and R⁷ and R⁸ together are -CO-O-CO or -CO-NR¹⁰-CO- in which R⁹ is halogen, -OH, -NH₂, or the radical of an alcohol, primary or secondary amine, or is -OM in which M is a cation, and R¹⁰ is H or the radical of a primary amine minus the NH₂ group, and
b) halogen is Cl, Br or I, is embedded in one surface.

16. A polymer film according to claim 15, wherein the needle network is coated with a metal.

17. A process for the preparation of a polymer film according to claim 15, which comprises coating a support material according to claim 1 with a polymer film and then peeling off the polymer film from the substrate.

18. Use of a support material according to claim 1 or of a polymer film according to claim 15 as electric conductor.

## Revendications

1. Matériau support qui est enduit sur au moins une des surfaces d'un substrat ayant un réseau aiguilleté d'un complexe TC (donneur)(halogène)ₓ, dans lequel x est tel que 0,3 < x < 0,9, et
a) "donneur" représente un composé de formule I ou Ia ou bien leurs mélanges, dans lesquelles X repésente S, Se ou Te, R¹, R², R³ et R⁴ signifient, indépendamment l'un de l'autre, un atome d'hydrogène ou Cl ou bien R¹ et R² ainsi que R³ et R⁴, chacun ensemble, représente ou R¹, R², R³ et R⁴ représentent chacun un phénylthio, un 4-méthyle ou un 4-méthoxyphénylthio ou un 4-pyridylthio, R⁵, R⁶, R⁷ et R⁸ signifient, indépendamment l'un de l'autre, H ou F, R⁵ représente CH₃ et R⁶, R⁷ et R⁸ représentent H ou bien R⁵, R⁶, R⁷ et R⁸ représentent CH₃, R⁵ et R⁶ représentent CH₃ ou Cl et R⁷ et R⁸ représentent H ou bien R⁵ et R⁶ représentent H, R⁷ eprésente -COR⁹ et R⁸ représente H ou -COR⁹, ou bien R⁵ et R⁶ représentent H et R⁷ et R⁸ représentent ensemble -CO-O-CO- ou -CO-NR¹⁰-CO-, dans lesquels R⁹ représente un halogène, -OH, -NH₂, ou le reste d'un alcool, d'une amine primaire ou secondaire, ou bien est -OM, M signifiant un cation, et R¹⁰ est H ou le reste d'une amine primaire réduit au groupe NH₂, et
b) "halogène" représente Cl, Br ou I.

2. Matériau support selon la revendication 1, caractérisé en ce qu'il s'agit, en ce qui concerne le composant a), du tétrathiotétracène, du tétrasélénotétracène, du 2-fluoro- ou 2,3-difluorotétrasélénotétracène.

3. Matériau support selon la revendication 1, caractérisé en ce que le substrat est constitué en verre.

4. Matériau support selon la revendication 1, caractérisé en ce que le réseau aiguilleté est enduit d'un métal.

5. Matériau support selon la revendication 1, caractérisé en ce qu'une couche protectrice est déposée sur le réseau aiguilleté.

6. Matériau support selon la revendication 1, caractérisé en ce que le substrat est un polymère gonflable, dans lequel on insère partiellement le réseau aiguilleté dans la surface.

7. Procédé de préparation d'un matériau support selon la revendication 1, en déposant sur un substrat
a) un composé de formule I ou Ia ou leurs mélanges, et
b) un excès d'un composé organique halogéné, qui libère un halogène par apport d'énergie, caractérisé en ce qu'on laisse réagir ensuite par apport d'énergie le composé halogéné sur le composé de formule I et/ou Ia et on élimine le composé halogéné.

8. Procédé selon la revendication 7, caractérisé en ce qu'on utilise en plus un solvant inerte.

9. Procédé selon la revendication 7, caractérisé en ce que le composant a) est contenu dans une quantité allant de 0,001 à 5% en poids, par rapport au composé b) et éventuellement un solvant inerte.

10. Procédé de préparation d'un matériau support selon la revendication 7, caractérisé en ce qu'il s'agit, en ce qui concerne le composé halogéné, d'un composé organique halogéné, saturé ou insaturé, aliphatique, cycloaliphatique, aliphatique-hétérocylique, aromatique ou hétéroaromatique.

11. Procédé de préparation d'un matériau support selon la revendication 7, caractérisé en ce que le composé organique est chloré, bromé, et/ou iodé.

12. Procédé de préparation d'un matériau support selon la revendication 7, caractérisé en ce qu'il s'agit, en ce qui concerne le composé halogéné, d'un alcane en C₃-C₅, d'un alcène en C₃-C₅ perchloré ou de composés organiques ayant des groupes trichlorométhyle.

13. Procédé de préparation d'un matériau support selon la revendication 7, caractérisé en ce qu'il s'agit, en ce qui concerne le composé organique halogéné, des composés suivants : tétrabromométhane, bromoforme, trichlorobromométhane, hexachloropropène, hexachlorocyclopropane, hexachlorocyclopentadiène, hexachloroéthane, octachloropropane, n-octa-chlorobutane, n-décachlorobutane, tétrabromoéthane, hexabromoéthane, tétrabromo-o-benzoquinone, 2,4,4,6-tétrabromo-2,5-cyclohexadiènone, hexabromobenzène, chloranile, hexachloroacétone, acide 1,4,5,6,7,7-hexachloro-5-norbornène-2,3-dicarboxylique, 1,2,5,6,9,10-hexabromocyclodo décane, tétra-chloroéthylène, perchlorocyclopentadiène, perchloro-butadiène, dichloroacétaldéhyde-diéthylacétal, 1,4-dichloro-2-butène, 1,3-dichloro-2-butène, 3,4-dichloro-1-butène, tétrachlorocyclopropène, 1,3-dichloracétone, 1,4-bis-(tri-chlorométhyl)-benzène, 1,3-dibromopropane, 1,6-di-bromohexane, 3-chloropropionate d'éthyle, 2-chloropropionate de méthyle, 2-chloroacrylonitrile, trichloracétate d'éthyle, tris-(trichlorométhyl)-triazine, 1,2,3-trichloropropane, 1,1,2-trichloréthane, chloroformiate de butyle, trichloro-éthylène, anhydride de l'acide 2,3-dichloromaléïque, 1,12-dibromododécane, α,α′-dibromo-o-xylène, α,α′-dichloro-p-xylène, chlorure ou bromure de phénacyle, 1,10-dibromodécane, α,α′-dichloro-p-xylène, α,α′-dibromo-m-xylène, iodoacétonitrile, 2,3-dichloro-5,6-dicyanobenzoquinone, 2,3-dichloropropionate de méthyle, 1-bromo-2-chloroéthane, 1-bromo-2-chloropropane, chloroformiate de 2-bromoéthyle, iodo-acétate d'éthyle, N-chloro, N-bromo ou N-iodo-succinimide ou -phtalimide ou leurs mélanges.

14. Procédé selon la revendication 7, caractérisé en ce qu'on chauffe la composition après le dépôt à une température comprise entre 50 et 250°C.

15. Film de polymère, caractérisé en ce qu'on insère dans une surface du film un réseau aiguilleté d'un complexe TC (donneur) (halogène)ₓ, dans lequel x est tel que 0,3 < x < 0,9, et
a) "donneur" représente un composé de formule I ou Ia ou leurs mélanges, dans lesquelles X repésente S, Se ou Te, R¹, R², R³ et R⁴ signifient, indépendamment l'un de l'autre, un atome d'hydrogène ou Cl ou bien R¹ et R² ainsi que R³ et R⁴, représente chacun ensemble, ou R¹, R², R³ et R⁴ représentent chacun le phénylthio, le 4-méthyl- ou 4-méthoxyphénylthio ou le 4-pyridylthio, R⁵, R⁶, R⁷ et R⁸ signifient, indépendamment l'un de l'autre, H ou F, R⁵ représente CH₃ et R⁶, R⁷ et R⁸ représentent H ou bien R⁵, R⁶, R⁷ et R⁸ représentent CH₃, R⁵ et R⁶ représentent CH₃ ou Cl et R⁷ et R⁸ représentent H ou bien R⁵ et R⁶ représentent H, R⁷ représente -COR⁹ et R⁸ représente H ou -COR⁹, ou bien R⁵ et R⁶ représentent H et R⁷ et R⁸ représentent ensemble -CO-O-CO- ou -CO-NR¹⁰-CO-, dans lesquels R⁹ représente un halogène, -OH, -NH₂, ou le reste d'un alcool, d'une amine primaire ou secondaire, ou bien est -OM, M signifiant un cation, et R¹⁰ est H ou le reste d'une amine primaire réduit au groupe NH₂, et
b) "halogène" représente Cl, Br ou I.

16. Film de polymère selon la revendication 15, caractérisé en ce que le réseau aiguilleté est enduit avec un métal.

17. Procédé de préparation d'un film de polymère selon la revendication 15, caractérisé en ce qu'on enduit le matériau support selon la revendication 1 avec un film en polymère et ensuite on sépare le film de polymère du substrat.

18. Utilisation d'un matériau support selon la revendication 1 ou d'un film de polymère selon la revendication 15 en tant que conducteur électrique.
